# EUROPÄISCHE PATENTANMELDUNG

(11) **EP 4 593 040 A1**
(43) Veröffentlichungstag der Anmeldung: **30.07.2025**
(21) Anmeldenummer: 25152435.1
(22) Anmeldetag: 17.01.2025
(51) Int. Cl.: H01F 1/153, H01F 41/02

(54) **VERFAHREN ZUR HERSTELLUNG EINES WEICHMAGNETISCHEN KERNS**

(30) Priorität: 19.01.2024 DE 102024200486
(71) Anmelder: Fraunhofer-Gesellschaft zur Förderung der angewandten Forschung e.V., 80686 München (DE)
(72) Erfinder: Thamm, Merlin, 01277 Dresden (DE); Lindemann-Geipel, Inge, 01277 Dresden (DE)
(74) Vertreter: Pfenning, Meinig & Partner mbB

(57) **Zusammenfassung**

Bei einem Verfahren zur Herstellung eines weichmagnetischen Kerns wird mindestens ein amorphes oder teilkristallines Band (3), welches aus einer metallischen Legierung ausgebildet ist, um eine Wickelachse gewickelt und anschließend das amorphe oder teilkristalline Band (3) in eine Haltevorrichtung (1) eingebracht wird. Zudem übt dann eine Pressvorrichtung (4) eine mechanische Druckkraft auf das gewickelte amorphe oder teilkristalline Band (3) aus, wobei währenddessen ein elektrischer Strom durch das amorphe oder teilkristalline Band (3) fließt und dieses durch den elektrischen Stromfluss erwärmt wird und/oder währenddessen das amorphe oder teilkristalline Band (3) durch ein induktives Heizen erwärmt wird und/oder währenddessen das amorphe oder teilkristalline Band (3) indirekt mittels einer von dem amorphen oder teilkristallinen Band (3) beabstandeten Heizwendel erwärmt wird, sodass in dem amorphen oder teilkristallinen Band (3) nanokristalline Körner ausgebildet werden.

## Beschreibung

Die vorliegende Erfindung betrifft ein Verfahren sowie eine Vorrichtung zur Herstellung von einem weichmagnetischen Kern.

Weichmagnetische Werkstoffe werden in elektrischen Maschinen verwendet, um den magnetischen Fluss zu verstärken und zu lenken. Im Gegensatz zu hartmagnetischen Werkstoffen beziehungsweise Permanentmagneten zeichnen sie sich durch ihre einfache Ummagnetisierbarkeit aus. Die Koerzitivfeldstärke ist hierbei entscheidend, da sie die magnetische Feldstärke angibt, bei der ein zuvor magnetisierter Werkstoff entmagnetisiert wird. Je niedriger die Koerzitivfeldstärke, desto geringer sind die Ummagnetisierungsverluste im Niederfrequenzbereich. Bei Frequenzen oberhalb von 1 kHz dominieren hingegen die Wirbelstromverluste, die von Faktoren wie dem spezifischen elektrischen Widerstand des Werkstoffs und der Schichtdicke des weichmagnetischen Materials abhängen. Um eine hohe Leistungsdichte des Bauteils zu erreichen, sollte der verwendete weichmagnetische Werkstoff auch eine hohe Sättigungspolarisation aufweisen.

Mit der Entdeckung der sog. Finemet-Legierung (Fe-Si-B-Cu-Nb) wurde eine neue Gruppe der weichmagnetischen Werkstoffe, nämlich die nanokristallinen Legierungen eingeführt. Diese Legierungen werden zunächst durch ein Rascherstarrungsverfahren in Form von dünnen amorphen Bändern hergestellt. Anschließend werden sie zu Ringbandkernen aufgehaspelt. Durch eine Wärmebehandlung oberhalb der Kristallisationstemperatur bilden sich Nanometer-große Körner in einer amorphen Matrix aus. Aufgrund dieser einzigartigen Struktur weisen nanokristalline Weichmagnete eine der niedrigsten Koerzitivfeldstärken aller weichmagnetischen Werkstoffe auf. Die Sättigungspolarisation ist allerdings infolge der nicht ferromagnetischen Legierungselemente, die für die Glasbildung und zur Hemmung von Kornwachstum notwendig sind, reduziert.

Daher wurde die Forschung in den letzten Jahren dahingehend intensiviert, glasbildende Werkstoffe mit einem deutlich höheren Anteil an ferromagnetischen Elementen zu identifizieren. Diese sollen eine niedrige Koerzitivfeldstärke mit einer hohen magnetischen Sättigungspolarisation vereinen, um die magnetische Leistungsfähigkeit zu erhöhen und somit die Bauteilgröße zu minimieren.

Hierbei hat sich jedoch gezeigt, dass durch die Abwesenheit von ferromagnetischen Legierungselementen, die das Kornwachstum behindern, die Dauer des Temperatureinflusses der Wärmebehandlung deutlich reduziert werden muss. Daraus folgt, dass eine hohe Aufheizrate essenziell für die Ausbildung nanokristalliner Körner ist. Allerdings ist eine Wärmebehandlung mit einer Aufheizrate im Bereich von mehreren Kelvin pro Sekunde in einem konventionellen Ofen nicht möglich.

Eine weitere Herausforderung ist die raue Oberfläche der Bänder (> 2 µm), wodurch sich für die Ringbandkerne nur ein Füllfaktor von etwa 80 % ergibt. Da der Füllfaktor jedoch die Leistungsdichte unmittelbar beeinflusst, führt ein reduzierter Füllfaktor somit zu einer reduzierten Leistungsdichte des späteren weichmagnetischen Kerns.

Um diese Probleme zu lösen, beschreibt US 11,352,677 B2 ein Verfahren zur Herstellung eines weichmagnetischen Materials, das sowohl eine hohe Sättigungspolarisation als auch eine niedrige Koerzitivfeldstärke aufweist, wobei die amorphen Bänder zwischen vorgeheizte Kupferblöcke eingeklemmt und mit einer Aufheizrate von mindestens 10 K/s aufgeheizt werden. Nachteilig hierbei ist jedoch, dass aufgrund des Batch-Betriebes der Durchsatz sehr gering ist, sodass dieses Verfahren lediglich für Laboranwendungen geeignet ist.

Der vorliegenden Erfindung liegt daher die Aufgabe zugrunde, ein Verfahren und eine Vorrichtung zur Herstellung eines weichmagnetischen Kerns mit einer niedrigen Koerzitivfeldstärke vorzuschlagen, die im industriellen Umfeld eingesetzt werden können.

Diese Aufgabe wird erfindungsgemäß gelöst durch ein Verfahren zur Herstellung eines weichmagnetischen Kerns nach Anspruch 1 und eine Vorrichtung zur Herstellung eines weichmagnetischen Kerns nach Anspruch 11. Vorteilhafte Ausgestaltungen und Weiterbildungen sind in den abhängigen Ansprüchen beschrieben.

Bei einem Verfahren zur Herstellung eines weichmagnetischen Kerns wird mindestens ein amorphes oder teilkristallines Band, welches aus einer metallischen Legierung ausgebildet ist, um eine Wickelachse gewickelt und anschließend in eine Haltevorrichtung eingebracht wird. Weiterhin wird über eine Pressvorrichtung eine mechanische Druckkraft auf das gewickelte amorphe oder teilkristalline Band ausgeübt, wobei während des Ausübens der Drucckraft ein elektrischer Strom durch das amorphe oder teilkristalline Band fließt und dieses durch den elektrischen Stromfluss erwärmt wird, sodass in dem amorphen oder teilkristallinen Band nanokristalline Körner ausgebildet werden. Alternativ oder zusätzlich kann während des Ausübens der Druckkraft das amorphe oder teilkristalline Band durch ein induktives Heizen erwärmt werden. In einer weiteren Ausgestaltung ist es alternativ oder zusätzlich möglich, während des Ausübens der Druckkraft das amorphe oder teilkristalline Band indirekt mittels einer von dem amorphen oder teilkristallinen Band beabstandeten Heizwendel zu erwärmen.

Unter "weichmagnetisch" soll im Rahmen dieser Schrift jede metallische Legierung verstanden werden, bei der die Koerzitivfeldstärke weniger als 1 kA/m beträgt. Zudem wird unter "teilkristallin" jedes Band verstanden, dass bereits partiell nanokristalline Körner aufweist, wobei eine Konzentration von nanokristallinen Körnern < 50 Vol.-% vorliegt. Weiterhin werden unter "nanokristallin" mittlere Korndurchmesser von kleiner gleich 100 nm verstanden. Weiterhin wird unter einem "Band" ein flacher und länglicher Streifen verstanden, d. h. eine Länge und eine Breite sind größer als eine Dicke, vorzugsweise beträgt die Dicke des Bandes maximal 10 Prozent der Länge und bzw. oder der Breite. Zudem wird im Folgenden die Erwärmung des amorphen oder teilkristallinen Bands auch als Wärmebehandlung und die Ausübung der Druckkraft als Kompaktierung bezeichnet. Das bedeutet, die Kompaktierung und die Wärmebehandlung des amorphen oder teilkristallinen Bands finden im oben beschrieben Verfahren zeitgleich, d.h. zeitlich parallel, statt. Die Erwärmung kann hierbei direkt durch einen elektrischen Stromfluss durch das Band erfolgen, was hohe Heizraten ermöglicht und somit vorteilhaft ist für Legierungen mit hoher Sättigungspolarisation. Falls auch geringere Heizraten ausreichen, kann auch ein induktives Erwärmen erfolgen, bei dem kein direkter elektrischer Stromfluss durch das Band erfolgt bzw. ein indirektes Aufheizen durch eine typischerweise ebenfalls von einem elektrischen Strom durchflossene Heizwendel, die von dem amorphen oder teilkristallinen Band beabstandet ist, sich also nicht in direktem, d. h. unmittelbar berührendem Kontakt mit diesem befindet.

Außerdem kann vorgesehen sein, dass die Pressvorrichtung und das amorphe oder teilkristalline Band in die Haltevorrichtung eingebracht werden.

Durch die Erwärmung des amorphen oder teilkristallinen Bands durch einen direkten elektrischen Stromfluss durch das Band liegt die Aufheizrate in einem Bereich von bis zu 1000 K/min, wodurch eine Legierung mit einem mittleren Korndurchmesser in einem Bereich von 10 nm bis 100 nm hergestellt werden kann. Bevorzugt liegt die Aufheizrate in einem Bereich von 100 K/min bis zu 1000 K/min. Insbesondere liegt der mittlere Korndurchmesser in einem Bereich von 10 nm bis 40 nm. Besonders bevorzugt liegt der mittlere Korndurchmesser in einem Bereich von 15 nm bis 25 nm.

Weiterhin können mit diesem Verfahren Legierungen hergestellt werden, die eine magnetische Sättigungspolarisation in einem Bereich von 1 T bis 2,2 T, insbesondere in einem Bereich von 1 T bis 2 T aufweisen. Zugleich wird über eine genaue Einstellung der mechanischen Druckkraft der Füllfaktor der weichmagnetischen Kerne gesteuert. Durch das druckinduzierte Umknicken und viskose Fließen der amorphen oder teilkristallinen Bänder unter zusätzlichem Temperatureinfluss wird der Füllfaktor erhöht, sodass weichmagnetische Kerne mit einem Füllfaktor in einem Bereich von 70 Vol.-% bis 95 Vol.-% des Gesamtvolumens des magnetischen Kerns hergestellt werden können. Unter "Umknicken" wird jede dauerhafte Formänderung der Wicklungen des amorphen oder teilkristallinen Bands verstanden, die eine Abweichung von der ursprünglichen Form bzw. Gestalt der Wicklung darstellt. Durch die Erhöhung des maximalen Füllfaktors wird zudem auch direkt die magnetische Leistungsdichte des weichmagnetischen Kerns erhöht. Bevorzugt erfolgt die Kompaktierung in einem Druckbereiche von < 1 GPa, besonders bevorzugt < 100 MPa.

Zudem kann vorgesehen sein, dass die metallische Legierung aus Fe-B-X, insbesondere aus Fe-Si-B-Cu oder Fe-Si-B-P-Cu-(C) oder Fe-Si-B-Mn ausgebildet wird. Hierbei kann X die Elemente Si und/oder Co und/oder Cu und/oder P und/oder Mn und/oder Nb umfassen.

Durch die Vielzahl möglicher metallischer Legierungen, die in dem vorgestellten Verfahren verwendet werden können, ist es möglich, ein breites Spektrum an Anwendungsgebieten abzudecken. Zudem kann das Verfahren dadurch flexibel an unterschiedlichste Anwendungsaufgaben angepasst werden.

Außerdem kann die mechanische Druckkraft axial entlang der Wickelachse des amorphen oder teilkristallinen Bands aufgebracht werden.

Aufgrund der axialen Aufbringung der mechanischen Druckkraft kann das gewickelte amorphe oder teilkristalline Band leicht umknicken und viskos flie-βen, wodurch eine verbesserte Kompaktierung des amorphen oder teilkristallinen Bands erreicht wird. Es kann zudem vorgesehen sein, dass die mechanische Druckkraft entlang der Wickelachse beidseitig auf das amorphe oder teilkristalline Band wirkt. Durch die verbesserte Kompaktierung kann abermals der Füllfaktor erhöht werden. Außerdem wird durch die axial wirkende mechanische Druckkraft im Vergleich zu herkömmlichen weichmagnetischen Kernen eine magnetische Vorzugsrichtung induziert, die parallel zu der Wickelachse des weichmagnetischen Kerns ausgerichtet ist. Hierbei kann die magnetische Vorzugsrichtung dadurch festgelegt werden, dass während der Wärmebehandlung die Atome in einer bevorzugten Richtung ausgerichtet werden. Dadurch kann eine magnetische uniaxiale Anisotropie in den Werkstoff eingebracht werden.

Weiterhin kann das amorphe oder teilkristalline Band auf einer Aufwicklungsvorrichtung, insbesondere einem Dorn, aufgewickelt werden.

Unter anderem durch den Einsatz einer Aufwicklungsvorrichtung können weichmagnetische Kerne mit verschiedenen Geometrien hergestellt werden. Zudem verhindert die Aufwicklungsvorrichtung ein Ausbrechen des amorphen oder teilkristallinen Bands in radialer Richtung senkrecht zur Wickelachse. Ringkerne können durch das einfache Aufwickeln oder auch Aufhaspeln der Bänder auf einen Dorn hergestellt werden. Durch einen Schnitt der Ringkerne sind auch anwendungstaugliche C-, E- oder U-Kerne möglich.

Zusätzlich kann das amorphe oder teilkristalline Band vor der Wicklung mit einer elektrisch isolierenden Schicht beschichtet werden.

Durch eine zusätzliche, vor dem Kompaktieren aufgebrachte Isolationsschicht, z.B. durch das Sol-Gel-Tauchbeschichten oder durch thermische Oxidation, kann eine Ausbildung von Kontaktstellen zwischen den Bandwicklungen verhindert werden. Somit werden energieverluststeigernde Wirbelströme in der späteren Anwendung verhindert. Die Beschichtung hindert dabei den elektrischen Stromfluss, der das amorphe oder teilkristalline Band erwärmt, nicht, da sich die Isolationsschicht parallel zum elektrischen Stromfluss befindet. Des Weiteren erhöht die Ausbildung einer Isolationsschicht zwischen den Wicklungen des amorphen oder teilkristallinen Bands die Festigkeit der Bandwicklung. Somit ist die spätere Trennung mittels Drahtsäge oder Wasserstrahlschneiden zur Herstellung von Schnittbandkernen einfacher umsetzbar. Das Aufbringen der Isolationsschicht kann es zudem ermöglichen, dass rascherstarrte Bänder aus spröden kristallinen Legierungen wie Fe-6,5Si und Sendust-Legierung typischerweise umfassend 85 m.-% (Massenprozent) Eisen, 9 m.-% Silicium und 6 m.-% Aluminium, kompaktiert werden können. Die elektrisch isolierende Schicht kann sowohl einseitig als auch beidseitig aufgebracht werden.

Außerdem kann das Verfahren unter Vakuum oder unter einer Schutzgasatmosphäre durchgeführt wird.

Durch die Durchführung des Verfahrens unter Vakuum oder unter einer Schutzgasatmosphäre kann verhindert werden, dass das amorphe oder teilkristalline Band oxidiert und somit die magnetischen Eigenschaften des weichmagnetischen Kerns verändert werden. Daher ist die Verfahrensvariante insbesondere dann vorteilhaft, wenn eine hohe Reinheit der magnetischen Kerne notwendig ist. Alternativ kann das Verfahren auch unter atmosphärischen Bedingung, d.h. insbesondere unter Normalbedingungen bei 101325 Pa = 1,01325 bar = 1 atm in Luft durchgeführt werden.

Außerdem kann das Band, nachdem keine mechanische Druckkraft mehr auf das Band ausgeübt wird sowie kein elektrischer Strom mehr durch das Band fließt, von einem Fluid umströmt werden und/oder das Band aus der Haltevorrichtung und der Pressvorrichtung ausgeformt werden.

Dadurch ist es möglich, das Band nach der Wärmebehandlung sowie der Kompaktierung schneller abzukühlen, sodass die Prozesszeit deutlich verkürzt werden kann. Das Umströmen des Bands mit einem Fluid ist insbesondere dann vorteilhaft, wenn der Prozess unter Vakuum abläuft. Hierbei kann das Umströmen mit einem Fluid auch als "Fluten der Prozesskammer" mit einem Fluid verstanden werden. Zusätzlich können die kraftaufbringenden Elektroden wassergekühlt ausgebildet sein, sodass die Kühlrate weiter erhöht werden kann.

Zudem kann die Temperatur des amorphen oder teilkristallinen Bands durch ein Thermoelement und bzw. oder ein Pyrometer insofern gesteuert werden, dass das Thermoelement die Temperatur kontinuierlich misst und diese Messwerte über einen angeschlossenen Steuer- und Regelkreis verarbeitet werden. Dadurch ist es möglich, die Temperaturverläufe, d.h. bestimmte Aufheizraten des amorphen oder teilkristallinen Bands einzustellen oder auch die Temperatur über einen längeren Zeitraum konstant zu halten, d.h. Haltezeiten in den Prozess zu integrieren.

Es kann auch vorgesehen sein, dass eine Form einer Hysteresekurve des Werkstoffs des amorphen oder teilkristallinen Bands und somit des Bands selbst durch die mechanische Druckkraft eingestellt werden kann. Dies ermöglicht in vorteilhafter Weise eine einfache Einstellung bestimmter magnetischer Eigenschaften und das amorphe oder teilkristalline Band kann entsprechend der gewünschten Eigenschaften gefertigt werden.

Eine Vorrichtung zur Herstellung eines weichmagnetischen Kerns weist eine Haltevorrichtung auf, die dazu ausgebildet ist, mindestens ein amorphes oder teilkristallines Band, welches aus einer metallischen Legierung ausgebildet und um eine Wickelachse gewickelt ist, aufzunehmen. Zudem ist eine Pressvorrichtung vorgesehen, die dazu ausgebildet ist, eine mechanische Drucckraft auf das gewickelte amorphe oder teilkristalline Band auszuüben. Außerdem sorgt eine Strom-/Spannungsquelle dafür, dass elektrischer Strom durch das amorphe oder teilkristalline Band fließt, sodass sich in dem amorphen oder teilkristallinen Band nanokristalline Körner ausbilden. Alternativ oder zusätzlich zu dem direkten Stromfluss durch das amorphe oder teilkristalline Band kann auch eine induktive Heizvorrichtung vorgesehen sein, die dazu ausgebildet ist, das amorphe oder teilkristalline Band durch ein induktives Heizen zu erwärmen, sodass sich in dem amorphen oder teilkristallinen Band nanokristalline Körner ausbilden. Wiederum alternativ oder zusätzlich zu den beiden genannten Alternativen kann die Vorrichtung auch eine von dem amorphen oder teilkristallinen Band beabstandete Heizwendel aufweisen, die dazu ausgebildet ist, das amorphe oder teilkristalline Band indirekt zu erwärmen, sodass sich in dem amorphen oder teilkristallinen Band nanokristalline Körner ausbilden. Hierzu kann die Heizwendel von einem elektrischen Strom durchflossen werden.

Das Verfahren ist dazu ausgebildet, mit der beschriebenen Vorrichtung durchgeführt zu werden, d.h. die Vorrichtung ist geeignet, das beschriebene Verfahren durchzuführen.

Ausführungsbeispiele der Erfindung sind in den Zeichnungen dargestellt und werden nachfolgend anhand der Figuren 1 und 2 beschrieben. Wiederkehrende Merkmale sind mit identischen Bezugszeichen versehen.

Es zeigen:
Fig. 1 eine schematische Darstellung einer Haltevorrichtung sowie einer Aufwicklungsvorrichtung mit einem gewickelten amorphen Band in einer Draufsicht und
Fig. 2 eine schematische Zeichnung einer Vorrichtung zur Herstellung eines weichmagnetischen Kerns in einer frontalen Ansicht.

Fig. 1 stellt ein um eine Aufwicklungsvorrichtung 2 gewickeltes amorphes Band 3 dar, wobei das aufgewickelte amorphe Band 3 zudem in einer Haltevorrichtung 1 platziert ist. Alternativ kann das amorphe Band 3 auch teilkristallin sein. Hier wird das amorphe Band 3 aufgehaspelt, solange bis der äußere Durchmesser der Bandwicklung mit dem äußeren Durchmesser einer Pressvorrichtung 4 (hier nicht dargestellt) übereinstimmt. Anschließend wird das amorphe Band 3 abgeschnitten. Alternativ kann das amorphe Band 3 auch derart aufgehaspelt und abgeschnitten worden sein, dass es nicht an die Haltevorrichtung 1 anstößt. Das amorphe Band 3 kann demzufolge auch gepresst werden, wenn der äußere Durchmesser des amorphen Bandes 3 kleiner ist als der der Pressvorrichtung 4. In diesem Ausführungsbeispiel ist die Aufwicklungsvorrichtung 2 als Dorn ausgebildet. Hierbei verhindert der Dorn u.a. dass das amorphe Band 3 während der Kompaktierung in radialer Richtung, d.h. senkrecht zu der Wickelachse des amorphen Bands 3 ausbrechen kann.

Fig. 2 stellt ein in der Haltevorrichtung 1 um die Aufwicklungsvorrichtung 2 gewickeltes amorphes Band 3 während der Kompaktierung dar. D.h. es wird in diesem Ausführungsbeispiel beidseitig entlang der Wickelachse des amorphen Bands eine mechanische Druckkraft von einer Pressvorrichtung 4 auf das gewickelte amorphe Band 3 aufgebracht. In dieser Ausführungsvariante ist die Pressvorrichtung 4 als Oberstempel und Unterstempel ausgebildet, sodass zweiseitiges Pressen vorliegt. Alternativ ist es auch möglich, die mechanische Druckkraft lediglich einseitig durch eine Pressvorrichtung 4, beispielsweise nur durch einen Oberstempel oder nur durch einen Unterstempelaufzubringen. Weiterhin ist eine Strom-/Spannungsquelle 6 mit den Stempeln derart verbunden, dass ein Strom durch das amorphe Band fließen kann. Dies ist möglich, da die Stempel in unmittelbarem berührendem Kontakt zu dem amorphen Band 3 ausgebildet sind.

Somit kann man die Kompaktierung und die Wärmebehandlung unter dem FAST/SPS-Prozess (FAST: "Field Assisted Sintering Technique", SPS: "Spark Plasma Sintering") zusammenfassen. Das Fast/SPS-Verfahren ist ein uniaxiales Pressverfahren für metallische und keramische Pulver unter Druck- und Temperatureinfluss. Der Druck beträgt in der Regel weniger als 100 MPa, sodass Graphit als Material für das Presswerkzeug (entspricht hier der Pressvorrichtung 4) gewählt werden kann. Um einen höheren Druck verwenden zu können, werden aber auch Warmarbeitsstähle, TZM-Legierungen (typischerweise umfassend Molybdän, 0,50 % Titan, 0,08 % Zirconium und 0,01-0,04 % Kohlenstoff) oder keramische Werkstoffe für das Werkzeug verwendet. Die eingesetzte Temperatur richtet sich nach dem Werkstoff und kann bis zu 2500 °C betragen. Die Erwärmung des Probenmaterials und des Presswerkzeuges findet auf Basis der Jouleschen Erwärmung statt, indem standardmäßig ein gepulster Gleichstrom durch das Probenmaterial und das Presswerkzeug fließt. Infolge des direkten Aufheizens des Probenmaterials können hohe Heizraten bis 1000 K/min realisiert werden. Die hohe Aufheizrate ermöglicht das Einstellen von speziellen Gefügen, insbesondere von sehr kleinen Körnern. Es lassen sich so kurze Prozesszyklen von unter einer Stunde durchführen. Dadurch hebt sich das FAST/SPS gegenüber dem konventionellen Heißpressen ab, bei dem eine Kompaktierung mehrere Stunden dauern kann.

In dieser Ausführungsvariante umfasst die Pressvorrichtung 4 zwei ringförmige Stempel, sodass Ringkerne mit einem Außendurchmesser von 30 mm und einem Innendurchmesser von 20 mm hergestellt werden können. Der Innendurchmesser wird hierbei durch den Durchmesser des Dorns bestimmt.

Die Form der Pressstempel, d.h. die Form der Pressvorrichtung, kann für ringförmige Geometrien sowohl rund oder oval als auch viereckig mit abgerundeten Kanten ausgebildet sein, sodass sich Ringkerne, C-, E- und U-Kerne herstellen lassen. Die Presstempel können mittig ein Loch aufweisen. In diesen Hohlraum passt der dafür vorgesehene Dorn. Dieser verhindert mit der Haltevorrichtung 1, die außen auf die Stempel passt, ein späteres Ausbrechen des amorphen Bands 3 in radialer Richtung während der Kompaktierung. Das bedeutet, die Haltevorrichtung 1 ist außerhalb der Pressvorrichtung 4 angeordnet, welche einen Hohlraum in der Mitte aufweist, zu dem die Aufwicklungsvorrichtung 2 komplementär ausgebildet ist. D.h. die Aufwicklungsvorrichtung 2 kann in den Hohlraum der Pressvorrichtung geführt werden. Zudem entspricht der Außendurchmesser des gewickelten amorphen Bands 3 gerade dem Außendurchmesser der Pressvorrichtung 4.

Für die Fertigung von rechteckigen Geometrien für I-Kerne oder von Kreissegmenten ist kein Dorn, d.h. keine Aufwicklungsvorrichtung 2 notwendig. Der Werkstoff und die Geometrie der Vorrichtung werden dem herzustellenden weichmagnetischen Kern und den Pressbedingungen angepasst. Die Temperatursteuerung erfolgt über ein Thermoelement 5 in einer Bohrung in der Haltevorrichtung 1, sodass die Temperatur in der Nähe des amorphen Bands 3 gemessen wird. Alternativ kann das Thermoelement 5 auch in einer Bohrung in einem der Presstempel platziert werden.

Außerdem wird im vorliegenden Fall ein amorphes Band 3 verwendet, welches beidseitig beschichtet wurde. D.h. die flächigen Seiten des amorphen Bands 3 sind beschichtet. Alternativ ist es auch möglich, lediglich eine flächige Seite des amorphen Bands 3 zu beschichten, also eine einseitige Beschichtung auszubilden. Hierbei kann die Beschichtung mithilfe jedes Verfahrens aufgebracht werden, bei dem mindestens eine flächige Seite des amorphen Bands 3 vollständig und durchgängig bedeckt wird. Insbesondere kann die Beschichtung durch thermisches Oxidieren oder das Sol-Gel-Tauchbeschichten hergestellt werden, um im Anwendungsfall einen induzierten elektrischen Stromfluss zwischen den Wicklungen zu verhindern. Durch diese zusätzliche, vor dem Kompaktieren aufgebrachte Isolationsschicht kann eine Ausbildung von Kontaktstellen zwischen den Bandwicklungen verhindert werden. Somit werden energieverluststeigernde Wirbelströme in der späteren Anwendung verhindert. Die Beschichtung hindert dabei den elektrischen Stromfluss, der zum Aufheizen der Wicklung eingesetzt wird, nicht, da sich die Isolationsschicht parallel zum elektrischen Stromfluss befindet. Des Weiteren erhöht die Ausbildung einer Trennschicht zwischen den Wicklungen die Festigkeit der Bandwicklung.

Zudem können rascherstarrte Bänder aus kristallinen Legierungen, wie Fe-6,5Si und Sendust-Legierung typischerweise umfassend 85 m.-% Eisen, 8 - 10 m.-% Silicium und 5 - 7 m.-% Aluminium, aufgrund der Isolation kompaktiert werden. Diese Legierungen werden bislang nur als Pulver in Pulverkernen eingesetzt. Aufgrund ihres höheren elektrischen Widerstands und der nicht vorhandenen Magnetostriktion sind beide Legierungen besonders bei hohen Frequenzen und bei geräuschempfindlichen Anwendungen anwendbar.

Der in diesem Ausführungsbeispiel beschriebene Verfahrensablauf lässt sich demnach wie folgt zusammenfassen: Das beschichtete, rascherstarrte amorphe Band 3 wird auf den Dorn aufgehaspelt. Das Band 3 wird abgeschnitten, wenn der äußere Durchmesser der Bandwicklung mit dem äußernden Durchmesser der Pressvorrichtung 4 umfassend einen oberen und einen unteren Pressstempel übereinstimmt. Im Anschluss wird der obere und untere Pressstempel auf den Dorn geschoben. Die Vorrichtung ist fertig präpariert, wenn die Haltevorrichtung 1 über einen der Pressstempel auf die Wicklung geschoben wird, sodass diese ein radiales Ausbrechen verhindert. Zudem befindet sich in diesem Ausführungsbeispiel die Vorrichtung in einer vakuumierten Prozesskammer.

Die Kompaktierung des gewickelten amorphen Bands 3 erfolgt anschließend beispielsweise mit 25 MPa und einer Aufheizrate von 100 K/min bis zum Erreichen von 400 °C. Dabei wird ein Füllfaktor von 90 Vol.-% erreicht. Das gewickelte amorphe Band 3 wird im Anschluss bei 520 °C eine Stunde wärmebehandelt, wobei die messbare maximale Permeabilität bei 550000 und die magnetische Sättigung oberhalb von 1 T liegen. Somit ist es auch möglich, anwendungsspezifische Haltezeiten während der Wärmebehandlung einzubauen. Dadurch kann die die Festigkeit der beschichteten Bänder verbessert werden. Durch Abschalten des Stromflusses und damit dem Beenden der Erwärmung des amorphen Bands 3 kühlt das ursprünglich amorphe und nach dem Erwärmen nanokristalline Band 3 ab. Eine schnellere Abkühlung ist durch das Fluten der Prozesskammer auf Atmosphärendruck und der Ausformung des gewickelten amorphen Bands 3 aus der Vorrichtung, d.h. aus der Pressvorrichtung 4, der Aufwicklungsvorrichtung 2 sowie der Haltevorrichtung 1 möglich.

Durch dieses Verfahren lassen sich durch die hohe Aufheizrate von bis zu 1000 K/min nanokristalline Legierungen mit hohem Eisenanteil mit mittleren Korndurchmessern kleiner 30 nm herstellen. Diese Legierungen weisen mit bis zu 2,2 T eine deutlich höhere magnetische Sättigung als kommerziell verfügbare Fe-Si-B-Cu-Nb-Legierungen mit 1,2 T auf.

In einer weiteren Ausführungsform kann alternativ zum direkten Erwärmen mittels eines elektrischen Stromflusses durch das Band 3 auch ein induktives Erwärmen erfolgen. In einer weiteren Ausführungsform kann auch ein indirektes Aufheizen des Bands 3 durch eine Heizwendel erfolgen, die von einem elektrischen Strom durchflossen wird und beispielsweise das Band 3 umschließt. Es ist auch möglich, die drei genannten Methoden zum Beheizen des Bands 3 bzw. zumindest zwei dieser Methoden miteinander zu kombinieren.

Wie oben bereits erwähnt, kann die Geometrie der weichmagnetischen Kerne durch die Form der Pressvorrichtung 4 und die Form der Aufwicklungsvorrichtung 2 bestimmt werden. Ringkerne können durch das einfache Aufwickeln des amorphen Bands 3 auf einen Dorn hergestellt werden. Durch einen Schnitt der Ringkerne sind auch anwendungstaugliche C-, E- oder U-Kerne möglich. Durch eine Stückelung des Bandes und dessen Laminierung in der Vorrichtung lassen sich auch I-Kerne herstellen.

Über die Einstellung des mechanischen Drucks kann der Füllfaktor gesteuert werden. Durch das druckinduzierte Umknicken und viskose Fließen der amorphen Bänder 3 unter zusätzlichem Temperatureinfluss wird der Füllfaktor erhöht. Kerne mit einem niedrigeren Füllfaktor im konventionellen Bereich von 70 bis 80 % eigenen sich eher für Hochfrequenzanwendungen bis 100 kHz.

Kerne, die unter hohem Pressdruck mit erhöhten Füllfaktoren hergestellt werden, bieten sich eher für niedrigere Frequenzen bis 20 kHz an. Dabei weisen sie jedoch eine höhere magnetische Leistungsdichte auf als die konventionellen nanokristallinen Kerne. Zudem kann durch das Einstellen des mechanischen Drucks auch die Form der Hystereseschleife beeinflusst werden, d. h. insbesondere die Permeabilität und die Remanenz können in gewissem Umfang eingestellt werden.

Einsatzbereiche für die so hergestellten nanokristallinen Bauteile mit hoher magnetischer Sättigungspolarisation und niedrigen Verlusten ergeben sich im Bereich der Stromversorgung oder in der Elektromobilität. Zu dem ersteren Bereich zählen etwa Leistungstransformatoren, Gleichtaktdrosseln, Speicherdrosseln und magnetische Verstärker. Ein Transformator ist ein elektrisches Gerät, das in der Lage ist, Wechselstrom von einer Spannungsebene auf eine andere zu transformieren, um eine Eingangsspannung in eine höhere oder niedrigere Ausgangsspannung umzuwandeln. Er besteht normalerweise aus zwei eng gewickelten Spulen, die um einen gemeinsamen magnetischen Kern angeordnet sind. Dieser kann sowohl block- als auch ringförmig sein. Bedingungen an das weichmagnetische Material sind eine hohe magnetische Sättigung, um den Transformator möglichst klein auslegen zu können, sehr hohe Permeabilität und geringe Ummagnetisierungsverluste, um einen hohen Wirkungsgrad zu erzielen. Da das nanokristalline Band mit Dicken von etwa 20 µm deutlich unter der Dicke konventioneller Elektrobleche liegt (d > 200 µm), sind die quadratisch von der Dicke abhängigen Wirbelstromverluste bei Frequenzen oberhalb von 1 kHz drastisch reduziert, sodass eine deutliche Erhöhung im Wirkungsgrad zu erwarten ist.

Eine Gleichtaktdrossel ist eine elektrische Komponente, die in Schaltungen verwendet wird, um Störungen und Rauschen zu reduzieren. Sie besteht aus zwei identischen Induktivitäten, die in entgegengesetzten Richtungen gewickelt sind. Durch die Verwendung der Gleichtaktdrossel kann das Gleichtakt-Rauschen, das auftritt, wenn sich zwei Signale auf dem gleichen Potentialniveau ändern, minimiert werden. Die Drossel sperrt das Gleichtakt-Rauschen und lässt nur das differentielle Signal passieren. Dadurch kann eine bessere Signalqualität erreicht werden. Durch einen höheren Füllfaktor und eine höhere magnetische Polarisation werden die kompaktierten Wicklungen des amorphen Bands 3 aus weiter entwickelten Legierungssystemen im Vergleich zu den konventionellen Ringkernen erst bei größeren Feldstärken gesättigt. Daher werden sie erst bei höheren Feldstärken unbrauchbar und heben sich so von den konventionellen Kernen in der Anwendung als Gleichtaktdrossel ab.

Eine magnetische Speicherdrossel besteht aus einem magnetischen Kern und einer Wicklung. Wenn ein Strom durch die Wicklung fließt, erzeugt er ein Magnetfeld um den Kern. Dieses Magnetfeld speichert eine gewisse Menge an Energie. Durch das Abschalten des Stroms in der Wicklung wird die im Magnetfeld gespeicherte Energie in Form eines elektrischen Stromflusses in der Wicklung wieder freigesetzt. Dieser Prozess ermöglicht es somit, Energie zu speichern und wieder freizugeben. Die magnetische Speicherdrossel wird oft in Stromversorgungen und anderen elektronischen Geräten eingesetzt, um Störungen zu reduzieren und eine stabile Stromversorgung sicherzustellen. Durch die höhere Leistungsdichte bei ähnlichen Verlusten sind die mit dem beschriebenen Verfahren hergestellten kompaktieren Wicklungen auch in diesem Bereich den konventionellen Ringbandkernen vorzuziehen.

Ein magnetischer Verstärker, auch als magnetischer Verstärkungsring oder magnetischer Verstärkerkern bezeichnet, wird verwendet, um die Effizienz und Leistung von elektrischen Transformatoren oder Spulen zu verbessern. Es besteht aus einem Kernmaterial mit hoher magnetischer Permeabilität, typischerweise aus Ferrit oder Eisen. Der magnetische Verstärker funktioniert, indem er das magnetische Feld konzentriert und den magnetischen Fluss erhöht. Wenn eine Spule um den magnetischen Verstärker gewickelt wird und ein Strom durch die Spule fließt, erzeugt dieser Strom ein Magnetfeld. Das Magnetfeld wird durch den magnetischen Verstärkerkern geleitet, der den magnetischen Fluss verstärkt und die magnetische Energie effizienter überträgt. Durch die Verwendung eines magnetischen Verstärkers kann die Effizienz von Transformatoren und Spulen verbessert werden, da weniger Energie verloren geht und eine bessere magnetische Kopplung erreicht wird. Dies führt zu einer verbesserten Leistung und einem geringeren Energieverlust in elektrischen Schaltungen.

Insbesondere in der Elektromobilität sind scheibenförmige Axialflussmotoren besonders im Bereich der Luftfahrt und dem Motorsport aufgrund ihres höheren Drehmoment-zu-Leistung-Verhältnis und ihres geringen Gewichts vorteilhaft. Im Gegensatz zu den Radialflussmotoren ist der magnetische Fluss in den Axialflussmotoren nicht radial, sondern axial zur Drehachse. Der Stator ist zwischen zwei Rotoren, die mit Permanentmagneten bestückt sind, angeordnet. Er besteht aus Spulen, die für die Flussleitung weichmagnetische Kernmaterialien enthalten. Durch den elektrischen Stromfluss in den Spulen wird in diesen ein Magnetfeld aufgebaut, das durch das weichmagnetische Kernmaterial verstärkt wird. Es bilden sich so magnetische Pole an den Enden der Spulen aus.

Diese induzierten Pole des Stators wechselwirken mit den Polen der Permanentmagnete des Rotors. Über eine gezielte Steuerung des elektrischen Stroms in den Spulen werden die magnetischen Pole in den Weichmagneten so magnetisiert, dass die Rotoren durch die Wechselwirkung mit den Polen der enthaltenen Hartmagnete in Bewegung versetzt werden. Durch die höhere Festigkeit und der höheren Leitungsdichte der hier hergestellten weichmagnetischen Kerne kann die Leistung dieser Motoren verbessert werden.

## Patentansprüche

1. Verfahren zur Herstellung eines weichmagnetischen Kerns, bei dem
mindestens ein amorphes oder teilkristallines Band (3), welches aus einer metallischen Legierung ausgebildet ist, um eine Wickelachse gewickelt wird und anschließend
das amorphe oder teilkristalline Band (3) in eine Haltevorrichtung (1) eingebracht wird und dann
durch eine Pressvorrichtung (4) eine mechanische Druckkraft auf das gewickelte amorphe oder teilkristalline Band (3) ausgeübt wird, wobei währenddessen
ein elektrischer Strom durch das amorphe oder teilkristalline Band (3) fließt und das amorphe oder teilkristalline Band (3) durch den elektrischen Stromfluss erwärmt wird und/oder währenddessen das amorphe oder teilkristalline Band (3) durch ein induktives Heizen erwärmt wird und/oder währenddessen das amorphe oder teilkristalline Band (3) indirekt mittels einer von dem amorphen oder teilkristallinen Band (3) beabstandeten Heizwendel erwärmt wird, sodass in dem amorphen oder teilkristallinen Band (3) nanokristalline Körner ausgebildet werden.

2. Verfahren zur Herstellung eines weichmagnetischen Kerns nach Anspruch 1, **dadurch gekennzeichnet, dass** die metallische Legierung aus Fe-B-X, insbesondere aus Fe-Si-B-Cu oder Fe-Si-B-P-Cu-(C) oder Fe-Si-B-Mn ausgebildet ist.

3. Verfahren zur Herstellung eines weichmagnetischen Kerns nach Anspruch 2, **dadurch gekennzeichnet, dass** X die Elemente Si und/oder Co und/oder Cu und/oder P und/oder Mn und/oder Nb umfasst.

4. Verfahren zur Herstellung eines weichmagnetischen Kerns nach einem der vorherigen Ansprüche, **dadurch gekennzeichnet, dass** die Drucckraft axial entlang der Wickelachse des amorphen oder teilkristallinen Bands (3) aufgebracht wird.

5. Verfahren zur Herstellung eines weichmagnetischen Kerns nach einem der vorherigen Ansprüche, **dadurch gekennzeichnet, dass** das amorphe oder teilkristalline Band (3) auf einer Aufwicklungsvorrichtung (2), insbesondere einem Dorn, aufgewickelt wird.

6. Verfahren zur Herstellung eines weichmagnetischen Kerns nach einem der vorherigen Ansprüche, **dadurch gekennzeichnet, dass** das amorphe oder teilkristalline Band (3) vor der Wicklung mit einer elektrisch isolierenden Schicht wenigstens einseitig, vorzugsweise beidseitig beschichtet wird.

7. Verfahren zur Herstellung eines weichmagnetischen Kerns nach einem der vorherigen Ansprüche, **dadurch gekennzeichnet, dass** das Verfahren unter Vakuum oder unter einer Schutzgasatmosphäre durchgeführt wird.

8. Verfahren zur Herstellung eines weichmagnetischen Kerns nach einem der vorherigen Ansprüche, **dadurch gekennzeichnet, dass** das Band (3), nachdem keine Druckkraft mehr auf das Band (3) ausgeübt wird sowie kein elektrischer Strom mehr durch das Band (3) fließt, von einem Fluid umströmt wird und/oder das Band (3) aus der Haltevorrichtung (1) und der Pressvorrichtung (4) ausgeformt wird.

9. Verfahren zur Herstellung eines weichmagnetischen Kerns nach einem der vorherigen Ansprüche, **dadurch gekennzeichnet, dass** die Temperatur des amorphen oder teilkristallinen Bands (3) durch ein Thermoelement (5) gesteuert wird.

10. Verfahren zur Herstellung eines weichmagnetischen Kerns nach einem der vorherigen Ansprüche, **dadurch gekennzeichnet, dass** eine Form einer Hysteresekurve des amorphen oder teilkristallinen Bands (3) durch die mechanische Druckkraft eingestellt wird.

11. Vorrichtung zur Herstellung eines weichmagnetischen Kerns aufweisend:
eine Haltevorrichtung (1), die dazu ausgebildet ist, mindestens ein amorphes oder teilkristallines Band (3), welches aus einer metallischen Legierung ausgebildet und um eine Wickelachse gewickelt ist, aufzunehmen,
eine Pressvorrichtung (4), die dazu ausgebildet ist, eine mechanische Druckkraft auf das gewickelte amorphe oder teilkristalline Band (3) auszuüben und
eine Strom-/Spannungsquelle (6), die dazu ausgebildet ist, elektrischen Strom durch das amorphe oder teilkristalline Band (3) zu leiten, sodass sich in dem amorphen oder teilkristallinen Band (3) nanokristalline Körner ausbilden, und/oder
eine induktive Heizvorrichtung, die dazu ausgebildet ist, das amorphe oder teilkristalline Band (3) durch ein induktives Heizen zu erwärmen ,
und/oder eine von dem amorphen oder teilkristallinen Band (3) beabstandete Heizwendel, die dazu ausgebildet ist, das amorphe oder teilkristalline Band (3) indirekt zu erwärmen,
sodass sich in dem amorphen oder teilkristallinen Band (3) nanokristalline Körner ausbilden.
